# FASCICULE DE BREVET EUROPEEN

(11) **EP 0 273 806 B1**
(45) Date de publication et mention de la délivrance du brevet: **06.02.1991**
(21) Numéro de dépôt: 87402719.6
(22) Date de dépôt: 01.12.1987
(51) Int. Cl.: D01F 11/10, C25D 11/02

(54) **Procédé électrochimique de traitement de fibres de carbone, et fibres traitées par ce procédé**
Elektrochemisches Verfahren für die Behandlung von Kohlenstoffasern und nach diesem Verfahren behandelte Fasern
Electrochemical process for the treatment of carbon fibres, and fibres treated by this process

(30) Priorité: 02.12.1986 FR 8616841
(43) Date de publication de la demande: 06.07.1988
(73) Titulaire: Office National d'Etudes et de Recherches Aérospatiales (O.N.E.R.A.), 92320 Châtillon-sous-Bagneux (FR)
(72) Inventeur: Sanchez, Manuel, F-95400 Villier Le Bel (FR); Desarmot, Georges, F-95019 Paris (FR); Barbier, Blandine, F-92500 Rueil Malmaison (FR)
(74) Mandataire: Plaçais, Jean-Yves

(56) Documents cités:
- FR-A- 2 163 753
- FR-A- 2 564 489
- GB-A- 1 433 712

## Description

L'invention concerne un procédé électrochimique de traitement de surface de matériaux carbonés. Elle s'applique notamment au traitement de surface de fibres de carbone en vue d'améliorer l'adhérence des fibres à la résine dans un matériau composite formé de fibres de carbone noyées dans une matrice de résine synthétique.

Les propriétés mécaniques d'un matériau composite carbone-résine sont d'autant meilleures que la décohésion interlaminaire se produit pour une plus forte contrainte de cisaillement et, par conséquent, que les fibres de carbone adhèrent mieux à la résine. Cependant, une adhérence très élevée conduit à une certaine fragilité du matériau, c-est-à-dire à un défaut de résilience.

On a déjà proposé d'améliorer l'adhérence des fibres à la résine en traitant la surface des fibres de carbone brutes de fabrication soit par voie chimique, soit par voie électrochimique. On engendre ainsi à la surface des fibres des groupements chimiques favorisant l'adhérence des fibres aux résines en grande partie par la création de liaisons chimiques fibres-matrice, mais aussi dans une certaine mesure par un accroissement des interactions de Van der Waals ou des interactions dipolaires entre les deux constituants fibres et résine, le cas échéant.

Des traitements électrochimiques de ce type sont par exemple décrits dans la Damende de brevet français No. 2 477 593. Ils consistent essentiellement à immerger les fibres dans une solution d'électrolyte en les polarisant positivement par rapport à une cathode. On obtient en particulier une bonne adhérence en utilisant comme électrolytes des sulfates et bisulfates d'ammonium et de sodium, qui sont des électrolytes salins forts.

Ces électrolytes comportant des anions oxygénés et conduisent au greffage de groupes oxygénés sur les fibres de carbone. Ces groupes oxygénés améliorent l'adhérence des fibres aux résines synthétiques, mais le procédé de traitement peut donner lieu dans certains cas à une dégradation des propriétés mécaniques des fibres de carbone.

La Demande antérieure mentionne également des essais réalisés en utilisant comme électrolytes des acides et bases forts (acide sulfurique, acide phosphorique, hydroxyde de sodium). On observe alors soit une inhibition du durcissement de la résine d'imprégnation, soit une mauvaise résistance à l'oxydation thermique des fibres traitées.

L'examen des conditions opératoires des traitements électrochimiques classiques montre que: d'une manière générale, ils impliquent des solutions acides, basiques ou salines en milieu aqueux;

le potentiel appliqué entre l'anode constituée de fibres de carbone et la cathode est suffisant pour provoquer la décomposition de l'eau et l'apparition d'un dégagement gazeux d'oxygène, phénomènes bien connus en électrochimie.

L'électrolyte comporte alors des espèces réactives qui attaquent le carbone des fibres pour former des groupements superficiels oxygénés promoteurs de l'adhésion fibre-matrice. Le potentiel Vₒ de décomposition de l'eau avec dégagement d'oxygène est voisin de +1,7 volt par rapport à une électrode de référence au calomel saturée, mais peut être abaissé par certains électrolytes. En tout état de cause, des traitements anodiques effectués au-dessus de Vₒ conduisent, quels que soient les électrolytes utilisés, à la décomposition de l'eau et à la formation de groupements oxygénés (type C=O, COH, COOH ...) voire à une dégradation de la surface des fibres si le potentiel de travail V, est très supérieur à Vₒ. Seules les proportions relatives et les concentrations superficielles de ces groupements oxygénés varient d'un procédé à l'autre, et on ne peut guère attendre d'amélioration de la résilience des matériaux composites, l'interface fibre-matrice engendrée par les groupements oxygénés ayant essentiellement la même nature d'un traitement à l'autre.

Le Brevet français No. 2 564 489 au nom du Demandeur décrit un procédé de traitement de fibres de carbone permettant le greffage de fonctions azotées. Dans ce procédé, les fibres sont immergées dans une solution aqueuse d'un composé aminé dissociant peu l'eau, de façon à éviter un abaissement trop important de Vₒ.

Le but de l'invention est de fournir un procédé électrochimique conduisant au greffage de groupes azotés à la surface de fibres de carbone, en évitant les limitations liées à l'utilisation d'une solution aqueuse, notamment quant à la vitesse de la réaction électrochimique.

Un autre but de l'invention est de greffer des groupes azotés sur du carbone sous une autre forme que celle de fibres, notamment sous une forme divisée, en vue d'une utilisation catalytique par exemple.

L'invention a pour objet un procédé électrochimique de traitement de carbone dans lequel on met le carbone en contact avec une solution d'un composé aminé dans un solvant dipolaire en la polarisant positivement par rapport à une cathode, caractérisé en ce que le solvant est un composé organique à fort potentiel d'oxydation anodique, la solution étant pratiquement exempte d'eau.

Avantageusement, le solvant est un solvant dipolaire aprotique.

Trois conditions doivent être réunies pour que des substances azotées puissent être greffées à la surface du carbone par voie électrochimique.

La première condition est que la réactivité de surface du carbone soit suffisante, ce qui est le cas des carbones microporeux, des carbones graphitables de basse température et des carbones à surface activée.

Les carbones se classent en deux grandes catégories: les carbones non graphitables et les carbones graphitables.

Les carbones microporeux sont des carbones à structure turbostratique non graphitables qui se caractérisent par:
un La et un Le faibles en diffraction de rayons X;
une organisation de la microtexture en micropores par observation en microscopie électronique en transmission à haute résolution;
une texture isotrope en microscopie optique.

La et Le désignent les dimensions de l'unité texturale de base, respectivement parallèlement et perpendiculairement aux couches aromatiques.

La dimension des micropores est de l'ordre de quelques dizaines de nanomètres; La reste faible quelle que soit la température de traitement thermique, la torsion des couches étant non réductible.

Les fibres de carbone dites "haute résistance" et "intermédiaires", les noirs de carbone, certains pyrocarbones, appartiennent à la catégorie des carbones microporeux.

Le carbone des fibres "haute résistance" a une microtexture constituée par un assemblage d'unités texturales de base (UTB) formées par un empilement turbostratique de deux ou trois couches aromatiques de petite dimension [environ 1 nm (10 A)]. Les UTB sont reliées entre elles par des liaisons chimiques de type sp³ formant un joint avec des désorientations de flexion et de torsion. Une fibre "haute résistance" est formée d'agrégats d'UTB dont l'orientation moyenne est celle de l'axe de la fibre. La surface de ces fibres présente une forte densité de liaisons de type sp³ susceptibles d'être attaquées par voie électrochimique.

Les "fibres intermédiaires" possèdent des UTB un peu supérieures en taille à celles des fibres "haute résistance"; la densité de liaisons superficielles type _{S}p³ demeure élevée, quoique moindre.

Le carbone des fibres "haut module" est analogue à un pyrocarbone non graphitable à grand La, mais il reste microporeux. Ce type de carbone ne convient pas pour le traitement selon l'invention, sauf s'il est préalablement activé.

Les fibres "haut module" comportent des UTB de taille très différente, car elles ont subi une étape de "graphitation" entre 2000 et 3000°C. Les UTB sont des impilements turbostratiques de plusieurs dizaines de nappes aromatiques pourvant atteindre ou dépasser, notamment en surface, une taille de 100 nm (1000 À). Par conséquent, la densité de joints entre UTB est beaucoup plus faible que pour les fibres "haute résistance", ce qui confère aux fibres "haut module" une réactivité de surface très atténuée par les liaisons entre atomes de carbone engagés dans des cycles aromatiques sont très stables. L'action d'un plasma d'azote sur la surface de ces fibres augmente leur réactivité par l'éjection d'atomes de carbone des nappes aromatiques superficielles et permet par conséquent le traitement selon l'invention.

Les carbones graphitables sont caractérisés par un Le supérieur au La en deçà de 1500°C environ, mais leur La croît au-delà de 1500°C et surtout de 2000°C (observation en microscopie électronique à haute résolution en franges de réseau) en développant une structure périodique tridimensionnelle (graphitation).

Lorsque la température de traitement est comprise entre 600 et 1000°C, La et Le sont comparables (= 2,5 nm). Ensuite, Le croît jusqu'à 1500°C environ. A partir de cette température, La augmente et devient supérieur à Le.

Les carbones graphitables de basse température (θ ≼ 1500°C) ont donc une microtexture qui les rend sensibles à l'action d'un traitement électrochimique. Les carbones graphitables de haute température ne le deviennent que si leur surface a été préalablement activée.

La deuxième condition permettant le greffage est que le potentiel de travail Vₜ soit inférieur au potentiel de décomposition V_{SOL} du solvant ou du couple solvant + électrolyte support.

Le solvant organique utilisé dans le traitement peut être, notamment, l'acétonitrile, le diméthylformamide, le diméthyl sulfoxyde. Il est avantageux d'ajouter à la solution un électrolyte support ayant également un potentiel d'oxydation anodique Vₑₛ élevé, qui dépend de la nature du solvant organique, tel que le perchlorate de lithium, le perchlorate de tétraéthylammonium ou, par exemple, des tétrafluoroborates, des tétrafluorophosphates alcalins ou d'ammoniums quaternaires.

D'une manière générale, le potentiel de travail Vₜ est limité par le potentiel d'oxydation de l'électrolyte support, variable avec le solvant employé, ce qui conduit à fixer un potentiel V_{SOL} pour un couple considéré. Le tableau ci-dessous consigne les valeurs de V_{SOL} observées pour différents solvants et électrolytes supports.

Enfin, troisième condition, le potentiel de travail Vₜ doit être supérieur au potentiel d'oxydo-réduction V_{E} du composé aminé ou, si le composé aminé a plusieurs fonctions amines, Vₜ doit être supérieur au potentiel d'oxydo-réduction le plus faible. Afin que les réactions électrochimiques se produisent rapidement, on doit faire en sorte que la différence Vₜ―V_{E} soit élevée avec Vₜ<V_{SOL}. Il est également souhaitable que Vₜ ne soit pas trop proche de V_{SOL}, car on pourrait alors voir surgir des phénomènes électrochimiques parasites tels que la passivation de l'anode résultant d'une accumulation de produits d'oxydation des amines formant un film sur l'électrode qui peut éventuellement subsister en surface.

L'utilisation d'une solution électrolytique non aqueuse permet de concilier plus facilement ces deux dernières conditions et de réaliser par conséquent des traitements plus rapides que ceux utilisant une solution aqueuse.

Le composé aminé utilisé dans le traitement est avantageusement l'éthylènediamine dont le potentiel d'oxydo-réduction V_{E} sur carbone vitreux est environ +1,2 Volt par rapport à une électrode de référence au calomel saturée, dans un mélange acétonitrile - perchlorate de tétraéthylammmonium 0,1 M (soit Vₑ = +0,9 Volt par rapport à une électrode Ag/Ag⁺ 0,01 M).

Comme composé aminé, on peut aussi utiliser l'amino 6 méthyl 2 pyridine, la tétraméthylbenzidine, ou tout autre composé ayant au moins un potentiel d'oxydo-réduction inférieur à V_{SOL}.

Le traitement est conduit sous une polarisation insuffisante pour provoquer la décomposition du solvant et de l'électrolyte support. On obtient de bons résultats en polarisant les fibres à un potentiel de travail Vₜ = 1,3 volt environ par rapport à une électrode de référence Ag/Ag⁺ 0,01 M, valeur notablement inférieure à V_{SOL} pour le couple acétonitrile + perchlorate de lithium, soit environ + 2,3 volts avec cette électrode. Vₜ = 1,3 volt se situe au début du régime ohmique de la courbe de polarisation.

L'invention a également pour objet un carbone, notamment sous forme de fibres, traité par le procédé qui vient d'être défini, ainsi qu'un matériau composite. Les carbones traités selon l'invention peuvent aussi être des carbones pulvérulents ou divisés, pourvu qu'ils appartiennent également aux catégories des carbones microporeux et des carbones graphitables de basse température ou que leur surface ait été activée.

L'invention sera mieux comprise grâce à la description détaillée donnée ci-après, à titre illustratif et non limitatif, de quelques exemples de réalisation, et aux dessins annexés, dans lesquels:
la figure 1 représente schématiquement un dispositif de laboratoire pour la mise en oeuvre du procède;
la figure 2 est une courbe caractéristique de l'évolution du courant en fonction du potentiel imposé aux fibres;
la figure 3 est un schéma d'une installation industrielle pour la mise en oeuvre du procédé dans le cas de fibres de carbone;
la figure 4 est un schéma d'une installation industrielle pour la mise en oeuvre du procédé dans le cas de carbones divisés;
la figure 5 est un schéma d'une installation de laboratoire pour le traitement de fibres de carbone par un plasma d'azote;
la figure 6 regroupe un ensemble de spectres obtenus en spectroscopie de photoélectrons (ESCA) et en spectrométrie de masse d'ions secondaire (SIMS) relatifs à des surfaces de fibres de carbone COURTAULDS Grafil HT non traitées d'origine et ayant subi par la suite des traitements à l'hexaméthylène tétramine en milieu aqueux;
la figure 7 représente un détail des pics de photoélectrons (ESCA) obtenu pour ces mêmes fibres traitées à l'hexaméthylène tétramine;
la figure 8 regroupe un ensemble de spectres obtenus en ESCA et en SIMS pour des fibres COURTAULDS Grafil HT ayant subi un traitement à l'amino 6 méthyl 2 pyridine en milieu aqueux;
la figure 9 regroupe un ensemble de spectres obtenus en ESCA et en SIMS pour des fibres COURTAULDS Grafil HT ayant subi un traitement à l'urée en milieu aqueux;
la figure 10 regroupe un ensemble de spectres obtenus en ESCA et en SIMS pour des fibres COURTAULDS Grafil HT ayant subi un traitement à l'éthylènediamine dans l'acétonitrile additionné de perchlorate de lithium;
la figure 11 regroupe un ensemble de spectres obtenus en ESCA et en SIMS pour les mêmes fibres ayant subi un triatement à l'amino 6 méthyl 2 pyridine dans l'acétonitrile sans électrolyte support;
la figure 12 regroupe un ensemble de spectres obtenus en ESCA et en SIMS pour les fibres COURTAULDS Grafil HT ayant subi un traitement à l'éthylènediamine dans le diméthylformamide additionné de perchlorate de lithium;
la figure 13 montre l'évolution de la contrainte de décohésion τ_{d} fibre-matrice pour les trois types de traitements en milieu aqueux mentionnés ci-dessus en fonction de leur durée. La résine employée est l'Araldite LY 556 + durcisseur HT 972 CIBA GEIGY:
la figure 14 montre l'évolution de la contrainte de décohésion τ_{d} fibre-matrice pour les traitements à l'éthylènediamine dans l'acétonitrile additionné de perchlorate de lithium. On utilise deux résines époxyde, la résine CIBA GEIGY Araldite LY 556 et la résine NARMCO 5208;
la figure 15 regroupe des spectres en ESCA pour montrer que de l'épichlorhydrine se fixe sur des fibres traitées à l'hexaméthylène tétramine et ne se fixe pas sur ces mêmes fibres non traitées.

Dans le dispositif expérimental représenté schématiquement à la figure 1, une cuve 1 contient une solution d'électrolyte 2 dans lequel est plongé un faisceau de monofilaments ou fibres de carbone 3 formant une anode et enrobé dans un support isolant 4. L'anode, ainsi qu'une cathode en platine 5 et une électrode de référence 6 -au calomel saturée pour les traitements en milieu aqueux; un système Ag/Ag⁺ 0,01 M dans l'acétonitrile pour le traitement en milieu non aqueux- qui plongent également dans la solution 2, sont reliées à un potentiostat 7 qui maintient entre l'anode et l'électrode de référence un potentiel de valeur prédéterminée, choisie de façon à éviter un dégagement d'oxygène par électrolyse en milieu aqueux ou la décomposition du mélange du solvant et de l'électrolyte support (LiCl0₄) en milieu non aqueux.

On fait barboter dans le bain de l'argon amené par une tubulure 8 qui débouche au-dessous des fibres 3. On évite ainsi la présence d'oxygène dissous dans le bain.

Le bain électrolytique 2 est soit une solution aqueuse d'un composé aminé, soit une solution d'un composé aminé et d'un électrolyte support dans un solvant organique dipolaire. les réactions électrochimiques intervenant à l'interface de la solution et des fibres ont pour résultat le greffage par l'azote de groupements azotés ou de molécules du composé aminé à la surface des fibres.

La courbe de la figure 2 montre l'évolution du courant 1 passant par l'anode en fonction du potentiel V de celle-ci par rapport à l'électrode de référence. Lorsque le potentiel est suffisamment faible, le courant prend une valeur lₒ quasiment indépendante du potentiel. Pour des valeurs plus élevées, le courant croît rapidement selon une partie curviligne pour rejoindre une partie linéaire caractérisant le régime ohmique. Le potential de travail V, est choisi à une valeur maximale mais inférieure à une valeur Vₒ pour laquelle le dégagement d'oxygène commence à se manifester en milieu aqueux (exemples 1, 2 et 3) ou en-deçà du régime ohmique en milieu non aqueux (exemple 4). Dans les exemples 1 à 3 ci-après, Vₒ est généralement de l'ordre de +1,7 volt (par rapport à l'électrode au calomel saturée) si le composé dissocie peu l'eau et on peut choisir un potentiel de travail Vₜ voisin de +1,5 volt. Le potentiel de travail Vₜ est de l'ordre de +1,3 volt (par rapport à l'électrode de référence Ag/Ag⁺) en milieu non aqueux (exemple 4), cette valeur étant voisine du début du régime ohmique. Il n'est pas avantageux de choisir une valeur plus basse pour Vₜ, ce qui ralentirait le processus électrochimique.

Le solvant organique (par exemple de l'acétonitrile) doit être exempt d'eau et déshydraté au préalable s'il venait à en contenir. Une autre caractéristique est qu'il doit avoir un caractère dipolaire afin de dissoudre l'électrolyte support dont la nature importe peu, dans la mesure où il n'intervient pas dans les processus électrochimiques (potentiel de décomposition nettement supérieur au potential Vₜ). En outre, si le solvant est aprotique, il favorise la déprotonation d'un radical cation. Le choix du solvant dipolaire repose uniquement sur la considération que son potentiel de décomposition soit aussi nettement supérieur à Vₜ.

La courbe de la figure 2 ne montre pas en général de pic d'oxydo-réduction du composé aminé, car la géométrie des lignes de champ électrique est complexe au voisinage d'une électrode à multifilaments. Le potentiel V_{E} est à l'heure actuelle une grandeur qui n'a été déterminée que pour un petit nombre de composés aminés, encore que celle-ci dépende du solvant et de l'électrolyte support. On a établi qui V_{E} ≃ +0,9 volt pour l'éthylènediamine dans de l'acétonitrile + perchlorate de tétraéthylammonium + électrode Ag/Ag⁺, soit une valeur inférieure au potentiel de travail (Vₜ = +1,3 volt) de l'exemple 4. Ainsi, les conditions V_{E} < V_{I} et V_{I} < V_{SOL} sont-elles pleinement satisfaites.

Une installation pour le traitement des fibres en continu est représenté schématiquement à la figure 3. Une mèche continue 10, formée d'une multitude de fibres de carbone, se déroulant à partir d'une bobine non représentée, pass sur un rouleau 11 situé au-dessus d'un bain d'électrolyte 12 contenu dans une cuve 13, puis successivement sur deux rouleaux 14 immergés dans le bain 12 et enfin sur un rouleau 15 situé au-dessus du bain avant de s'enrouler sur une bobine réceptrice non représentée. Le rouleau 15 (et éventuellement d'autres rouleaux) est entraîné en rotation par des moyens non représentés de façon à faire avancer le fil 10 en continu. Les rouleaux 11 et 15 sont reliés à une borne positive de sortie d'un potentiostat 16 dont une borne négative est raccordée à une cathode 17 en acier inoxydable immergée dans la.solution 12, de façon à polariser positivement le fil 10 par rapport à la cathode. Une électrode de référence 18 au calomel est reliée à une borne de commande 19 du potentiostat 16, lequel permet de fixer à une valeur désirée le potentiel de l'anode par rapport à l'électrode de référence. Cette installation permet d'effectuer le même type de traitement que le dispositif de la figure 1, mais en continu.

Une installation pour le traitement de carbone divisé est représentée schématiquement en figure 4. Un lit de carbone divisé 20 est retenu par une grille fine en platine 21 jouant le rôle d'anode, reposant elle-même sur un disque poreux 22 obstruant une colonne cylindrique verticale 23 en verre. Une seconde grille en platine 24 disposée au-dessus du lit de carbone 20 constitue la cathode. Une électrode de référence 25 plonge au sein du lit de carbone 20. L'enceinte 23 est remplie d'électrolyte 26 dont la circulation dans le sens cathode-anode est assurée par une pompe 27 (les éléments de la pompe en contact avec l'électrolyte sont inertes chimiquement). L'anode 21, la cathode 24 et l'électrode de référence 25 sont reliées à un dispositif potentiostatique 28. Cette installation permet d'effectuer le même type de traitement que le dispositif de la figure 1 pour des carbones divisés.

On décrit maintenant la méthode utilisée pour déterminer l'adhérence des fibres de carbone à une résine.

On introduit une extrémité d'un fragment d'une fibre isolée dans le mors mobile d'une machine de traction, en la frettant par une goutte de soudure à l'étain, et l'autre extrémité est enrobée dans la résine sur une longueur suffisamment faible pour que la force nécessaire pour arracher la fibre de la résine soit inférieure à la force de rupture de la fibre.

On mesure la force d'arrachement F_{d} au moyen de la machine de traction; on détermine le périmètre p de la section du filament et la longueur implantée dans la résine 1 au moyen d'un microscope électronique à balayage étalonné en grandissement. Greszozuk a établi une théorie de l'essai d'arrachement. Il montre que la contrainte de cisaillement _{T}fibre-matrice est maximale à l'encastrement du filament et qu'elle décoît au fur et à mesure qu'on s'éloigne de l'encastrement. Au moment de la décohésion, _{T} atteint τ_{d}, contrainte de décohésion fibre-matrice. τ_{d} est donnée par la formule: où a est un coefficient tenant compte de la géométrie de l'encastrement du filament et des modules d'Young de la fibre et de cisaillement de la résine. L'expérience donne accès à la contrainte de décohésion moyenne _{T} donnée par la formule: Ainsi :

Il convient donc de corriger les valeurs expérimentales de l'effet de longueur d'encastrement. En faisant varier la longueur enchâssée d'un filament à l'autre, on obtient une courbe T = f(1) que l'on ajuste par moindres carrés sur la formule précédente. On détermine ainsi τ_{d} qui est la contrainte de décohésion interfaciale et qui caractérise l'adhérence de la fibre à la résine et l'aptitude de l'interface fibre-résine à résister au cisaillement. Les points reportés sur les figures 13 et 14 résultent chacun d'un ensemble de mesures de T = f(1), duquel on déduit _{Td} et une estimation de l'erreur sur τ_{d} pour un intervalle de confiance de 68%.

Les exemples 1 à 3 ci-après sont tirés du Brevet français No. 2 564 489 précité, mais les valeurs de τ_{d} qui y sont données ont été corrigées de l'effet de longueur d'encastrement du filament comme indiqué ci-dessus, alors que les résultats indiqués dans le Brevet ne tenaient pas compte de cette correction. L'effet de celle-ci est d'augmenter un peu les valeurs de _{Td} qui sont ainsi plus proches de la réalité, permettant une comparaison plus précise entre les résultats correspondants et ceux fournis par la présente invention, rapportés dans l'exemple 4. Toutes les valeurs de τ_{d} données par la suite sont corrigées et l'erreur sur T_{d} est estimée avec un intervalle de confiance de 68%.

### Exemple 1

On part de fibres de carbone de type HT produites par COURTAULDS LIMITED, non traitées d'origine, et qu'on triate au moyen du dispositif de la figure 1, le bain électrolytique étant une solution aqueuse d'hexaméthylène tétramine (amine tertiaire) à 50 g par litre, pH = 8,62, le potentiel des fibres étant de +1,45 volt par rapport à l'électrode de référence au calomel saturée. La température de traitement est 20°C.

On utilise pour la préparation des éprouvettes de mesure de la contrainte de décohésion interfaciale T_{d} la résine CIBA GEIGY Araldite LY 556 (diglycidyléther de bisphénol A) avec le durcisseur HT 972 (4-4' diaminodiphénylméthane) durcie 16 heures à 60°C puis 2 heures à 140°C.

La figure 13a relative au Tableau I montre l'évolution de τ_{d} en fonction du temps de traitement. On remarque que le traitement augmente considérablement τ_{d} et que celui-ci est pratiquement stable à partir de t = 10 minutes.

La figure 6 regroupe des spectres en ESCA et en SIMS effectués sur des fibres COURTAULDS HT non traitées (a, b, c) puis sur des fibres traitées 10 minutes (d, e, f) et 60 minutes (g, h, i). Un détail des pics Cls et Nls (ESCA) est donnée en figure 7.

Une analyse en ESCA (figures 6a, d, g) permet d'une part de déterminer la nature des éléments présents dans la couche externe des fibres, couche dont l'épaisseur est environ 5 nm (50 Å), d'autrre part d'obtenir des informations sur l'état de liaison chimique de ces éléments.

Un spectre en SIMS montre des pics correspondant aux diverses espèces d'ions arrachés de la surface par le faisceau d'ions argon primaire, dans la composition desquels entrent les éléments présents en surface des fibres sur une épaisseur de l'ordre de 0,5 nm (5 Å). En SIMS négative (figures 6b, e, h), le.pic à la masse 24 (ions secondaires CC-) est caractéristique du substrat carboné et sert de référence. Les pics aux masses 25 et 26 correspondent à des ions CCH⁻ et CCH₂- pour la fibre non traitée qui contient très peu d'azote. Pour les fibres traitées, le pic à la masse 26 contient des ions CCH₂- et des ions CN⁻ provenant des groupements de surface azotés. Un moyen commode de suivre l'enrichissement de la surface des fibres en azote est d'utiliser le rapport R(N) défini comme suit:

Pour l'oxygène, R(O) se définit de manière analogue à partir des pics aux masses 16 et 17 (0- et OH⁻). Le Tableau Il regroupe les analyses effectuées.

Bien que les traitements apportent au moins autant d'oxygène que d'azote, l'examen de ces données montre que l'azote se localise à la surface même des fibres, alors que l'oxygène se répartit sous la surface.

Sur les figures 6c, f, i on a reporté les spectres d'ions secondaires positifs (SIMS positive). On observe sur la figure 6f (t = 10 minutes) des massifs de pic espacés d'une périodicité en masse de 14 unités. Ils sont absents des spectres des fibres non traitées et traitées 60 minutes (figures 6c et 6i). Ces massifs sont caractéristiques de la fragmentation par le faisceau primaire d'une molécule de surface comportant des groupements CH2. Cela signifie qu'après 10 minutes de traitement, la molécule d'hexaméthylène tétramine ou la plus grande partie de celle-ci est présente en surface et qu'après 60 minutes de traitement ne subsistent plus que des groupements -NH₂ et =NH en surface des fibres; la molécule d'hexaméthylène tétramine est progressivement dégradée par les réactions électrochimiques, sans toutefois que τ_{d} diminue. Les groupements -NH₂ et =NH étant moins volumineux que la molécule d'hexaméthylène tétramine, il est normal que R(O) soit plus élevé pour t=60 mn que pour t=10 minutes.

On a représenté en figure 7 les pics de photoélectrons Cls en Nls correspondants. Pour t=10 et 60 minutes, les pics Cls (figures 7c et 7e respectivement) présentent un épaulement par rapport au pic Cls des fibres non traitées (figure 7a), ce qui montre que le carbone est en partie lié avec des éléments plus électronégatifs que lui, notamment l'azote; les pics Nls (figures 7b, d et f respectivement pour 0,10 et 60 minutes) sont dissymétriques: leur forme et leur position en énergie de liaison attestent la présence de groupes -NH₂ et =NH liés au substrat carboné de manière covalente.

### Exemple 2

Des traitements ont été effectués en utilisant comme électrolyte l'amino 6 méthyl 2 pyridine (amine primaire). Le bain est une solution aqueuse à 25 g par litre d'amino 6 méthyl 2 pyridine, pH = 10,06, le potentiel des fibres COURTAULDS HT étant de +1,5 volt par rapport à l'électrode de référence au calomel saturée. La température de traitement est 20°C. Pour les mesures de τ_{d}, on reproduit la procédure de l'exemple 1.

La figure 13b correspondant au Tableau III représente l'évolution de τ_{d} en fonction du temps de traitement. Cette courbe présente un maximum vers 10 minutes de traitement et la valeur de τ_{d} obtenue pour ce temps est très comparable à celle de l'exemple 1 pour la même durée.

Sur la figure 8 sont regroupés un ensemble de spectres en ESCA et en SIMS pour le traitement d'une heure. L'analyse en ESCA fournit (figure 8a):
C: 72%
N: 16,7% (épaisseur analysée: 5 nm)
0: 10,5%

En SIMS, les rapports d'enrichissement de la surface sont:
R(N) = 4 (cf figure 8b relative à la SIMS négative)
R(O) = 0,13

Les pics Cls et Nls (figures 8d et 8e) montrent d'une manière analogue à l'exemple 1 que l'azote est lié de manière covalente au carbone. Il est localisée sur la surface des fibres: R(N) » R(O). Le décalage du pic Nls vers les basses énergies de liaison par rapport au pic noté HI (figure 8e) relatif au traitement avec l'hexaméthylène tétramine (t = 60 minutes) provient de ce que l'analyse en ESCA détecte l'azote engagé dans le cycle pyridinique de la molécule d'amino 6 méthyl 2 pyridine. Sa présence en surface est attestée par la détection de massifs de pics espacés de 14 unités de masse en SIMS positive (figure 8c). Il y a donc greffage de la molécule entière d'amino 6 méthyl 2 pyridine même après 60 minutes de traitement. Ce greffage se fait par l'intermédiaire de l'azote de la fonction amine. En effet, le même traitement effectué avec la méthyl 2 pyridine, molécule ne comportant pas le groupement NH₂ de l'amino 6 méthyl 2 pyridine, montre après analyse que l'on ne fixe que 1,6% d'azote (ESCA), que R(O) est petit, soit 1,4 et que les massifs de pics observés avec l'amino 6 méthyl 2 pyridine sont ici très atténués (figure 8f). L'azote du cycle pyridinique n'est pratiquement pas impliqué dans la réaction électrochimique.

Le maximum de la courbe τ_{d} = f(t) (figure 13b) peut être relié à une déprotonation partielle de l'azote par lequel la molécule d'amino 6 méthyl 2 pyridine est greffée sur le carbone. Une faible proportion d'entre elles est probablement désactiviée vis-à-vis de l'adhésion fibre-résine.

### Exemple 3

Des traitements ont été effectuées en utilisant l'urée comme électrolyte. Ce corps est un aminoamide comportant deux groupements amine.

On part de fibres de carbone COURTAULDS HT qu'on traite au moyen du dispositif de la figure 1, le bain électrolytique étant une solution aqueuse d'urée à 50 g par litre, pH = 7,42, le potentiel des fibres étant +1,5 volt par rapport à l'électrode de référence au calomel saturée. La température de traitement est 20°C. On reproduit la procédure de l'exemple 1 pour les mesures de _{Td}.

La figure 13c correspondant au Tableau IV montre l'évolution de _{Td} en fonction de la durée du traitement.

L'augmentation de τ_{d} est également très significative dans cet exemple:
L'ESCA fournit pour le traitement d'une heure (cf fig. 9a):
C: 76,3%
N: 5,9%
O: 17,8%
   et en SIMS négative (figure 9b) on trouve:
R(N) = 4,3
R(O) = 1,8

Bien que la concentration d'oxygène soit nettement supérieure à celle de l'azote, l'enrichissement de la surface est encore très favorable à l'azote. Le pic Cls présente (figure 9d) un épaulement semblable à ceux consignés dans les exemples 1 et 2. Le pic Nls (figure 9e) est décalé vers les basses énergies de liaison relativement au pic Nls de l'hexaméthylène tétramine (exemple 1). On note en SIMS négative (figure 9b) un pic à la masse 42 correspondant à des ions CNO-. En SIMS positive (figure 9c), des pics aux masses 56 et 57 peuvent correspondre aux ions CON2 et CON₂H⁺. Ainsi, il y a vraisemblablement greffage de la molécule d'urée.

Les traitements des exemples 4, 5, 6 ci-après sont effectués en milieu non aqueux.

### Exemple 4

L'électrolyte est l'éthylènediamine (amine primaire comportant deux fonctions amine) en solution dans de l'acétonitrile déshydraté à raison de 12 g par litre. On adjoint un électrolyte support, du perchlorate de lithium à raison de 21 g par litre de solution. Le potentiel des fibres COURTAULDS HT est +1,3 volt par rapport à une électrode de référence Ag/Ag⁺ 0,01 M contenant de l'acétonitrile. La température est 20°C, le dispositif expérimental de traitement est celui de la figure 1. On reproduit également la procédure de l'exemple 1 pour les mesures de _{Td}.

La figure 14a montre l'évolution de _{Td} en fonction de la durée du traitement pour une fibre enrobée dans la résine Araldite LY 556 + HT 972.

La figure 14b montre le résultat obtenu en utilisant la résine NARMCO 5208, résine commercialisée par la firme NARMCO et composée principalement de tétraglycidylméthylènedianiline et de diaminodiphényl- sulfone agissant comme durcisseur.

Ces données sont consignées dans le Tableau V.

Les analyses de surface correspondant au traitement de 5 nm fournissent: en ESCA:

en SIMS:

Le pic Cls (figure 10d) présente un très important épaulement attestant qu'une grande partie du carbone superficiel est lié de manière covalente à des atomes plus électronégatifs que lui, en particulier à de l'azote puisque R(N) et la concentration d'azote sont très élevés. Ici encore, l'azote est localisé à la surface: R(N) » R(O). L'oxygène-pouvant provenir de traces d'eau dans la solution- est situé sous la surface. La dissymétrie du pic Nls (figure 10e) indique la présence de fonctions -NH₂ et =NH en surface. En SIMS positive (figure 10c), malgré l'importance du pic Na⁺, on observe la présence de deux petits massifs de pics pour des masses voisines de 28 et 42. Il y a greffage de la molécule d'éthylènediamine très probablement.

Ces résultats appellent quelques commentaires:
ce traitement est très favorable au greffage de fonctions azotées, d'une manière beaucoup plus rapide et beaucoup plus dense que pour les traitements en milieux aqueux des exemples 1, 2 et 3;
la contrainte de décohésion τ_{d} n'est cependant pas sensiblement supérieure à ce que l'on obtient en milieux aqueux avec la résine CIBA GEIGY LY 556.

On est alors amené à considérer que l'interface formée avec cette résine ne peut supporter des contraintes de cisaillement supérieures à environ 70 MPa. Par contre, avec la résine NARMCO 5208, on atteint 105,5 MPa (cf Tableau V), le traitement atteignant son efficacité maximale aux environs de 2,5 minutes (cf figure 14b).

Il est à remarquer que τ_{d} pour la résine NARMCO 5208 vaut 60,9 MPa pour les fibres non traitées contre 28,1 MPa avec la résine CIBA GEIGY LY 556. Ceci peut s'expliquer en considérant que la résine NARMCO 5208 est plus réactive que la résine CIBA GEIGY LY 556 vis-à-vis de la surface nue des fibres non traitées et que des liaisons directes fibrematrice peuvent s'instaurer sand groupement de surface. De la même manière, la résine NARMCO 5208 réagit plus facilement avec les groupements de surface greffés, puisque l'on atteint pratiquement l'adhesion maximale vers 2,5 minutes.

Des mesures de τ_{d} faites à partir d'une fibre commerciale TORAY T300 90A (fibre "haute résistance") ont donné τ_{d} = 61 ± 4MPa avec la résine CIBA GEIGY LY 556, valeur inférieure à ce que l'on obtient en milieux aqueux (exemples 1, 2 et 3) et en milieu non aqueux (exemple 4), ce qui montre l'efficacité des traitements utilisant des électrolytes aminés.

L'effet de la tension de travail en milieu non aqueux est illustré par les résultats suivants. Toutes choses égales par ailleurs, avec V, = +1 volt par rapport à l'électrode de référence Ag/Ag⁺ et t = 5 minutes:
τ_{d} = 67,3 ± 2,9 MPa
C: 17,7%
N: 17,6%
0:9,4%
R(N) = 15,2
R(O) = 1,7

On note que la contrainte de décohésion est peu affectée par l'abaissement de Vₜ. Par contre, la quantité d'azote superficiel diminue environ d'un quart.

### Exemple 5

L'électrolyte est l'amino 6 méthyl 2 pyridine en solution dans de l'acétonitrile déshydraté à raison de 45 g par litre, sans électrolyte support. Le potentiel de fibres COURTAULDS HT est +1 Volt par rapport à une électrode de référence Ag/Ag⁺ 0,01 M dans de l'acétonitrile. La température est 20°C, le dispositif de traitement est celui de la figure 1. La durée du traitement est trois minutes.

La figure 11a montre le pic Cls des fibres ainsi traitées, la figure 11 b le pic Nls, la figure 11 c le spectre en SIMS négative et la figure 11d le spectre en SIMS positive.

On trouve:

L'épaulement du pic Cls montre que le carbone est lié à des atomes plus électronégatifs que lui. La position en énergie et la forme du pic Nls indiquent que l'azote est sous forme de groupements -NH₂ ou =NH, ceci étant corroboré par l'absence de massifs de pics en SIMS positive.

Bien que le potentiel Vₜ soit bas et bien que l'on n'utilise pas d'électrolyte support, on observe un greffage non négligeable d'azote bien localisé en surface des fibres (R(N) = 3,8).

### Exemple 6

L'électrolyte est l'éthylène diamine en solution dans du diméthylformamide déshydraté à raison de 12 g/litre. On adjoint un électrolyte support, du perchlorate de lithium à raison de 21 g par litre de solution. Le potentiel des fibres COURTAULDS HT est, soit +1,45 Volt par rapport à une électrode de référence au calomel saturée (ECS) (équivalent à +1,15 Volt par rapport à une électrode de réference Ag/Ag⁺ 0,01 M dans de l'acétonitrile), soit +1,6 Volt par rapport à cette même électrode (équivalent à +1,3 Volt par rapport à Ag/Ag⁺). La température de traitement est 20°C, le temps de traitement 5 minutes; le dispositif expérimental de traitement est celui de la figure 1.

Les analyses spectroscopiques de surface correspondantes (tableau VI) ont été effectuées avec un appareil différent de celui utilisé dans les exemples 1 à 5, 7 et 8. Ce second appareil a fait l'objet d'une calibration afin que l'on puisse comparer les résultats obtenus dans le présent exemple avec ceux cités dans les autres exemples. L'échelle d'énergie des photoélectrons (ESCA) est prise ici par rapport à la radiation Mg Ka et représente leur énergie cinétique alors que dans les autres exemples les abscisses représentent l'énergie de liaison E.B des photoélectrons avec leur atome émetteur.

Bien que moins efficaces que les traitements mentionnées dans l'exemple 4 (solvant:acétonitrile), les traitements effectués dans le diméthylformamide, notamment avec Vₜ = +1,45 Volt/ECS, apportent des quantités notables d'azote localisé à la surface même des fibres. Le résultat pour Vₜ = +1,45 Voit/ECS est très comparable à ceux mentionnés dans l'exemple 1 (t = 10 et 60 minutes) du point de vue de greffage mais pour un temps de traitement notablement plus court (5 minutes).

La figure 12a représente le pic Cls après le traitement pour Vₜ = +1,45 Volt/ECS. Un large épaulement vers les faibles énergies cinétiques (fortes énergies de liaison dans l'atome) atteste que le carbone est lié chimiquement à des atomes plus électronégatifs que lui. Le pic Nls (figure 12b) est centré à E.B = 339 eV (854 eV en énergie cinétique), valeur identique à celle trouvée pour le pic Nls du traitement durant 5 minutes dans l'acétonitrile (exemple 4, voir figure 10e). L'azote est donc lié de manière covalente au carbone. Les figures 12c et 12d sont les spectres en SIMS négative et positive.

La figure 12e représente le pic Cls du traitement pour V, = +1,6 Volt/ECS. Sa largeur à mi-hauteur est plus grande que pour V, = +1,45 Volt/ECS. La figure 12f montre le pic Nls correspondant, centré sur E.B = 399,8 eV, soit un décalage de +0,7 eV par rapport à Vₜ = +1,45 Volt. Pour l'oxygène, on trouve E.B = 534,1 eV contre E.B = 532 eV pour V, = +1,45 Volt. Ceci indique que l'azote, l'oxygène et le carbone ne sont pas dans le même état de liaison pour ces deux traitements dans le diméthylformamide. Les figures 12g et 12h représentent les spectres en SIMS négative et positive.

On observe en SIMS négative (figures 12c et 12g) la présence de chlore (masses 35 et 37) et en SIMS positive (figures 12d et 12h) un pic très important dû au lithium (masses 6 et 7). Par conséquent, le perchlorate de lithium est impliqué dans la réaction électrochimique et il n'est pas avantageux de s'approcher trop de V_{soL} (soit +2 volts pour diméthylformamide + LiClO₄) puisque le greffage de l'azote est moindre pour Vₜ = +1,6 Volt/ECS (R(N) = 2,9 alors que R(N) = 6 pour Vₜ = +1,45 Volt/ECS et que l'on fixe 11 % d'azote contre 13% respectivement). Cependant le greffage est effectif, la localisation de l'azote étant sur la surface sous forme de groupements -NH₂ ou =NH. Puisque R(O) reste modéré, l'oxygène demeure sous la surface. La contrainte de décohésion mesurée suivant la procédure de l'exemple 1 avec la résine NARMCO 5208 est: l'oxygène ne pouvant participer notablement à l'adhésion puisque R(O) ne vaut que 0,21.

### Exemple 7

En reprenant les conditions de l'exemple 1, une fibre COURTAULDS HMU "haut module" non triatée d'origine a été soumise à un traitement d'une heure avec l'hexaméthylène tétramine. A l'origine, τ_{d} = 15,2 ± 1,7 MPa (avec la résine CIBA GEIGY LY 556); après une heure de traitement τ_{d} = 15,2 ± 4,9 MPa. Ceci signifie que la surface de ces fibres est inerte vis-à-vis des réactions électrochimiques prenant place dans l'exemple 1.

Ces fibres COURTAULDS HMU ont été exposées à l'action d'un plasma d'azote engendré par une onde électromagnétique de fréquence 12,57 MHz. Le dispositif expérimental de laboratoire est représenté en figure 5.

Un segment de 5 cm de longueur 31 est disposé sur un support en graphite 32 placé à l'intérieur d'une enveloppe cylindrique 33 refroidie par circulation d'eau. Deux électrodes annulaires externes 34 sont reliées à un générateur haute fréquence 35. Une pompe 36 maintient une pression d'azote voisine de 15 Pa dans l'enceinte grâce à une microfuite d'azote contrôlée 37. La puissance dissipée dans le plasma d'azote est environ 100 watts.

Un traitement par plasma peut être opéré en continu sur un fil de carbone au moyen d'une installation appropriée non représentée.

Un exposition des fibres COURTAULDS HMU pendant 30 secondes à l'action du plasma suffit pour que _{Td} passe de 15,2 ± 1,7 MPa à 64,7 ± 7,4 MPa dans les conditions de l'exemple 1. Le bombardement ionique éjecte des atomes de carbone des structures aromatiques de grande dimension portées par la surface des fibres. Des sites chimiquement actifs sont ainsi créés; ils augmentent la réactivité de la surface des fibres COURTAULDS HMU car, en ESCA et en SIMS, on n'observe pas d'azote et un faible rapport d'oxygène tout à fait insuffisant pour justifier l'augmentation de _{Td} observée. Ainsi, la surface de ces fibres devient-elle suffisamment réactive pour que la résine CIBA GEIGY LY 556 y adhère directement sans l'intermédiaire de fonctions de surface. Ces fibres traitées par un plasma ont une structure de surface comportant de nombreux défauts. La réorganisation des cortèges électroniques autour des atomes de carbone vacants laisse des liaisons chimiques non satisfaites: des pontages directs entre fibres et résine sont possibles. A fortiori, la surface des fibres est suffisamment activée pour être sensible à l'action de traitements électrochimiques tels qu'ils sont décrits ci-dessus.

### Exemple 8

Des fibres COURTAULDS HT non traitées d'origine et des fibres COURTAULDS HT traitées dans les conditions de l'exemple 1 pendant une heure ont été mises en présence d'épichlorhydrine dans une ampoule scellée. La durée de l'immersion a été 22 heures à 120°C. L'épichlorhydrine porte un groupement époxy. Les fibres sont ensuite nettoyées trois fois à l'acétone pour laver leur surface de l'épichlorhydrine.

La figure 15a représente le pic Cls (ESCA) des fibres COURTAULDS HT non triatées. La figure 15b représente le pic Cls après le traitement à l'hexaméthylène trétramine en milieu aqueux après une heure. La figure 15c représente le pic Cls pour les fibres non traitées et soumises à l'action de l'épichlorhydrine. Enfin, la figure 15d montre le pic Cls des fibres ayant subi le traitement de surface à l'hexaméthylène tétramine et l'action de l'épichlorhydrine.

Les figures 15a et 15c montrent que les fibres non traitées ne fixent pas l'épichlorhydrine, à l'inverse des fibres traitées (figures 15b et 15d). Le très important épaulement du pic Cls de la figure 15d indique que l'épichlorhydrine est fixée de manière covalente à l'azote porté par la surface des fibres triatées à l'hexaméthylène tétramine puisque, après une heure de traitement (cf exemple 1) la surface ne comporte que des groupements -NH₂ ou =NH greffés. Ces groupements de surface assurent la cohésion de l'interface par l'intermédiaire de liaisons covalentes carbone-azote-résine.

L'ensemble des résultats mentionnées ci-dessus nous conduit à penser que les effets observés quant au greffage de groupements ou molécules azotés procèdent d'un mécanisme général.

L'oxydation anodique d'une amine (qu'elle soit primaire, secondaire ou tertiaire), lorsqu'elle est étudiée en électrochimie sur anode de platine, passe généralement par la formation d'une radical cation puis d'un cation. Par exemple, pour une amine primaire où R est un groupement insensible à l'oxydoréduction dans les conditions de l'expérience:
radical cation cation

L'existence de radicaux cations à été observée par spectroscopie infrarouge RAMAN dans une solution d'acétonitrile contenant de la tétraméthylbenzidine et du perchlorate de lithium; en utilisant des fibres de carbone comme anode. Les radicaux cations apparaissent lorsqu'on dépasse le premier potentiel d'oxydoréduction de cette amine, et les dications au-delà du second potentiel.

Le cation ne pouvant exister dans l'eau, l'attaque du carbone aurait lieu dès la formation du radical cation selon le mécanisme suivant, en milieu aqueux, valable pour les amines primaires et secondaires:
radial cation

Les atomes de carbone intervenant dans ces réactions sont des atomes superficiels d'une fibre.

Le radical C' peut se combiner à un radical cation. Des réactions sont possibles avec les espèces nucléophiles présentes dans la solution électrolytique, tels les ions OH-:

Ces deux dernières réactions justifient la présence de groupements oxygènes qui restent d'ailleurs minoritaires sur la surface même des fibres (en milieu aqueux).

Pour les amines tertiaires l'étape de la déprotonation est remplacée par l'élimination de l'un des trois groupements R', R" ou R"': Fibre

Ces mécanismes valables en milieu aqueux le demeurent en milieu non aqueux: le cation peut avoir une certaine stabilité dans le solvant organique et réagir avec le carbone des fibres. Les réactions impliquant les radicaux C' et l'oxygène resteront très minoritaires dès l'instant que le solvant aura été convenablement déshydraté.

Ces réactions ont lieu si:
le potentiel de travail Vₜ est supérieur au potentiel d'oxydo-réduction V_{E} du composé aminé;
le potentiel de travail Vₜ est inférieur au potentiel de décomposition V_{d} de l'eau ou V_{SOL} du solvant non aqueux additionné d'un électrolyte support.

En opérant en milieu non aqueux:
le potentiel de décomposition est repoussé vers les hauts potentiels dans la mesure où l'électrolyte support éventuellement utilisé est à fort potentiel d'oxydation électrochimique dans le solvant choisi;

V_{SOL} n'est pas abaissé par les composés à faible pKb comme c'est le cas dans l'eau;
les groupements azotés tels -NH₂ et =NH ou des molécules entières du composé aminé servant d'électrolyte sont les espèces greffées majoritairement par l'intermédiaire d'une liaison covalente;
la quantité de groupements de surface azotés greffés est augmentée par rapport à un traitement en milieu aqueux, et ce en un temps réduit, notamment avec l'acétonitrile;
les adhésions obtenues sont très élevées;
le respect des conditions de potentiel évoquées ci-dessus permet le greffage de la plus large variété de molécules aminées sur la surface de carbone des catégories appropriées ou sur la surface activité de carbones traités par un procédé convenable, l'utilisation d'un plasma par exemple.

## Revendications

1. Procédé électrochimique de traitement de surface de carbone dans lequel on met le carbone en contact avec une solution d'un composé aminé dans un solvant dipolaire en le polarisant positivement par rapport à une cathode, caractérisé en ce que le solvant est un composé organique à fort potentiel d'oxydation anodique, la solution étant pratiquement exempte d'eau.

2. Procédé selon la revendication 1, caractérisé en ce que le composé aminé est choisi parmi l'éthylènediamine, l'amino 6 méthyl 2 pyridine et la tétraméthylbenzidine.

3. Procédé selon l'une des revendications 1 et 2, caractérisé en ce que le solvant est aprotique.

4. Procédé selon la revendication 3, caractérisé en ce que le solvant organique est choisi parmi l'acétonitrile, le diméthylformamide et le diméthylsulfoxyde.

5. Procédé selon l'une des revendications précédentes, caractérisé en ce qu'un électrolyte support ayant également un fort potentiel d'oxydation anodique est ajouté à la solution.

6. Procédé selon la revendication 5, caractérisé en ce que l'électrolyte support est choisi parmi le perchlorate de lithium, le perchlorate de tétraéthylammonium les tétrafluoroborates et les tétrafluorophosphates alcalins ou d'ammoniums quaternaires.

7. Procédé selon l'une des revendications précédentes, caractérisé en ce que la polarisation du carbone est choisie suffisamment faible pour ne pas provoquer l'oxydation anodique du solvant organique dipolaire et, le cas échéant, de l'électrolyte support, mais suffisamment élevée pour que le composé aminé subisse une oxydation anodique.

8. Procédé selon la revendication 7, caractérisé en ce que la solution est constituée d'éthylènediamine, d'acétonitrile et de perchlorate de lithium et en ce que le potentiel du carbone par rapport à une électrode de référence Ag/Ag⁺ 0,01 M est +1,3 volt environ.

9. Procédé selon la revendication 7, caractérisé en ce que la solution est constituée d'éthylènediamine, de diméthylformamide et de perchlorate de lithium et en ce que le potentiel du carbone par rapport à une électrode de référence au calomel saturée est +1,45 Volt environ.

10. Carbone traité par le procédé selon l'une des revendications précédentes.

11. Carbone traité selon la revendication 10, caractérisé en ce qu'il comporte en surface des liaisons carbone-azote.

12. Carbone traité selon la revendication 11, caractérisé en ce qu'il comporte en surface des groupements -NH₂ et =NH ou tout ou partie de la molécule du composé aminé.

13. Carbone traité selon l'une des revendications 10 à 12, caractérisé en ce qu'il est obtenu par le traitement d'un carbone choisi parmi les carbones microporeux, les carbones graphitables de basse température et les carbones à surface activée.

14. Carbone traité selon la revendication 13, caractérisé en ce que sa surface a été activée par l'action d'un plasma d'azote.

15. Carbone traité selon l'une des revendications 10 à 13, caractérisé en ce qu'il est sous forme de fibres.

16. Matériau composite formé d'une matrice renforcée par des fibres de carbone selon la revendication 15.

17. Matériau composite selon la revendication 16, caractérisé en ce que la matrice est une résine organique réticulée par un durcisseur aminé.

## Patentansprüche

1. Elektrochemisches Verfahren zur Behandlung von Kohlenstoffoberfläche, in welchem der Kohlenstoff mit einer Lösung in Kontakt gebracht wird, die aus einer Aminoverbindung in einem dipolaren Lösungsmittel besteht, wobei der Kohlenstoff in bezug auf eine Kathode positiv polarisiert wird, dadurch gekennzeichnet, daß das Lösungsmittel eine organische Verbindung mit starkem anodischen Oxydationspotential ist, und daß die Lösung praktisch wasserfrei ist.

2. Verfahren nach Anspruch 1, dadurch gekennzeichnet, daß die Aminoverbindung unter den Stoffen: Äthylendiamin, Amino-6-Methyl-2-Pyridin und Tetramethylbenzidin ausgewählt wird.

3. Verfahren nach einem der Ansprüche 1 und 2, dadurch gekennzeichnet, daß das Lösungsmittel protonenfrei ist.

4. Verfahren nach Anspruch 3, dadurch gekennzeichnet, daß das organische Lösungsmittel unter den Stoffen: Azetonitril, Dimethylformamid und Dimethylsulfoxid ausgewählt wird.

5. Verfahren nach einem der vorhergehenden Ansprüche, dadurch gekennzeichnet, daß der Lösung ein Hilfselektrolyt hinzugefügt wird, der gleichfalls ein starkes Oxydationspotential hat.

6. Verfahren nach Anspruch 5, dadurch gekennzeichnet, daß der Hilfselektrolyt unter den Stoffen: Lithiumperchlorat, Tetraäthylammoniumperchlorat, Tetrafluoroboraten und alkalischen Tetrafluorophosphaten oder quaternären Ammoniumtetrafluorophosphaten ausgewählt wird.

7. Verfahren nach Anspruch 5, dadurch gekennzeichnet, daß die Polarisierung des Kohlenstoffs so gering gewählt wird, daß keine anodische Oxydation des dipolaren organischen Lösungsmittel und gegebenenfalls des Hilfselektrolyten eintritt, aber hoch genug ist, daß die Aminoverbindung eine anodische Oxydation erfährt.

8. Verfahren nach Anspruch 7, dadurch gekennzeichnet, daß die Lösung aus Äthylendiamin, Azetonitril und Lithiumperchlorat besteht, und daß das Potential des Kohlenstoffs in bezug auf eine Referenzelektrode Ag/Ag+0,01 M ungefähr +1,3 Volt beträgt.

9. Verfahren nach Anspruch 7, dadurch gekennzeichnet, daß die Lösung aus Äthylendiamin, Dimethylformamid und Lithiumperchlorat besteht, und daß das Potential des Kohlenstoffs in bezug auf eine Referenzelektrode aus gesättigtem Quecksilberchlorid ungefähr +1,45 Volt beträgt.

10. Nach dem Verfahren nach einem der vorhergehenden Ansprüche behandelter Kohlenstoff.

11. Nach Anspruch 10 behandelter Kohlenstoff, dadurch gekennzeichnet, daß er an der Oberfläche Kohlenstoff-Stickstoff-Bindungen enthält.

12. Nach Anspruch 11 behandelter Kohlenstoff, dadurch gekennzeichnet, daß er an der Oberfläche die Gruppen -NH₂ und =NH oder insgesamt oder Teile des Moleküls der Aminoverbindung enthält.

13. Nach einem der Ansprüche 10 bis 12 behandelter Kohlenstoff, dadurch gekennzeichnet, daß er durch die Behandlung eines Kohlenstoffes erhalten wurde, der aus den Stoffen: mikroporöse Kohlenstoffe, graphitierbare Kohlenstoffe von niedriger Temperatur und Kohlenstoffe mit aktivierter Oberfläche ausgewählt wurde.

14. Nach Anspruch 13 behandelter Kohlenstoff, dadurch gekennzeichnet, daß die Oberfläche durch die Einwirkung eines Stickstoffplasmas aktiviert wurde.

15. Nach einem der Ansprüche 10 bis 13 behandelter Kohlenstoff, dadurch gekennzeichnet, daß er die Form von Fasern hat.

16. Verbundstoff, der aus einem Grundstoff besteht, welcher mit Kohlenstoffasern nach Anspruch 15 bewehrt ist.

17. Verbundstoff nach Anspruch 16, dadurch gekennzeichnet, daß der Grundstoff ein organisches Harz ist, das durch einen Aminohärter vernetzt ist.

## Claims

1. An electrochemical process for the surface treatment of carbon, in which the carbon is placed in contact with a solution of an aminated compound in a dipolar solvent by polarising it positively with respect to a cathode, characterised in that the solvent is an organic compound with a high potential of anodic oxidation, the solution being practically free of water.

2. A process according to Claim 1, characterized in that the aminated compound is selected from ethylene diamine, amino 6 methyl 2 pyridine and tetra methyl benzidine.

3. A process according to one of Claims 1 and 2, characterized in that the solvent is aprotic.

4. A process according to Claim 3, characterized in that the organic solvent is selected from acetonitrile, dimethylformamide and dimethylsulphoxide.

5. A process according to one of the preceding claims, characterized in that an electrolyte support, likewise having a high potential of anodic oxidation, is added to the solution.

6. A process according to Claim 5, characterized in that the electrolyte support is selected from lithium perchlorate, tetraethyl ammonium perchlorate, the tetrafluoroborates and the alkaline tetrafluoro- phosphates or quaternary ammoniums.

7. A process according to one of the preceding claims, characterized in that the polarisation of the tarbon is selected to be sufficiently low so as not to cause the anodic oxidation of the dipolar organic solvent and, if applicable of the electrolyte support, but to be sufficiently high for the aminated compound to undergo an anodic oxidation.

8. A process according to Claim 7, characterized in that the solution is constituted by ethylene diamine, acetonitrile and lithium perchlorate and in that the potential of the carbon with respect to a reference electrode AgIAg * 0.01 M is approximately +1.3 volt.

9. A process according to Claim 7, characterized in that the solution is constituted by ethylene diamine, dimethylformamide and lithium perchlorate and in that the potential of the carbon with respect to a saturated calomel reference electrode is approximately +1.45 volt.

10. Carbon treated by the process according to one of the preceding Claims.

11. Carbon treated according to Claim 10, characterized in that it comprises on its surface carbon- nitrogen bonds..

12. Carbon treated according to Claim 11, characterized in that it comprises on its surface -NH₂ and =NH groupings or all or part of the molecule of the aminated compound.

13. Carbon treated according to one of Claims 10 to 12, characterized in that it is obtained by the treatment of a carbon selected from the microporous carbons, the low temperature graphitable carbons and the activated surface carbons.

14. Carbon treated according to Claim 13, characterized in that its surface has been activated by the action of a nitrogen plasma.

15. Carbon treated according to one of Claims 10 to 13, characterized in that it is in the form of fibres.

16. A composite material formed of a matrix reinforced by carbon fibres according to Claim 15.

17. A composite material according to Claim 16, characterized in that the matrix is an organic resin reticulated by an aminated hardener.
